# FASCICULE DE BREVET EUROPEEN

(11) **EP 0 148 712 B1**
(45) Date de publication et mention de la délivrance du brevet: **09.09.1987**
(21) Numéro de dépôt: 84420215.0
(22) Date de dépôt: 21.12.1984
(51) Int. Cl.: D21C 9/16

(54) **Procédé de blanchiment de pâtes papetières par le peroxyde d'hydrogène**
Verfahren zum Bleichen von Papierpulpen mittels Wasserstoffperoxid
Process for bleaching paper pulps with hydrogen peroxide

(30) Priorité: 29.12.1983 FR 8320990
(43) Date de publication de la demande: 17.07.1985
(73) Titulaire: ELF ATOCHEM S.A., 92800 Puteaux (FR)
(72) Inventeur: Dubreux, Bernard, F-69340 Francheville-le-Bas (FR); Schirrmann, Jean-Pierre, F-69600 Oullins (FR)

## Description

La présente invention concerne un procédé de blanchiment de pâtes papetières chimiques par le peroxyde d'hydrogène.

Le blanchiment des pâtes papetières chimiques, c'est-à-dire des pâtes de cellulose écrues obtenues par cuisson de matières lignocellulosi- ques selon les procédés dits au sulfite, au sulfate ou Kraft, à la soude ou au carbonate, est généralement pratiqué dans l'industrie à l'aide de chlore ou de dérivés chlorés ayant comme le chlore un caractère oxydant, tels que le bioxyde de chlore CI0₂ ou l'hypochlorite de sodium NaOCI.

Aucun des agents oxydants n'est toutefois capable d'assurer seul un blanchiment satisfaisant en une seule opération, en se référant à la variation de la valeur mesurée de l'indice Kappa résultant de leur action. Il est connu de l'homme du métier que, dans les cas des pâtes chimiques et contrairement au cas des pâtes de type mécanique, l'ampleur de cette variation est directement reliée au blanchiment comme cela est exposé par exemple dans le Volume I de la 3^{e} édition de Pulp and Paper, 663-665, James P. Casey Editor, John Wiley & Sons, New-York. Il est nécessaire d'opérer en plusieurs étapes distinctes et à des opérations intermédiaires telles qu'en particulier des opérations dites d'extraction en bain alcalin. Les effluents résultant de telles séquences opératoires sont très fortement colorés, polluants et corrosifs. Ils peuvent même entraîner des risques d'explosion au cours du cycle de régénération des réactifs. Ils renferment en particulier des quantités importantes de produits organiques chlorés et des ions chlorures. De ce fait ils ne peuvent être rejetés ni recyclés sans que soit procédé à des traitements complexes et coûteux.

L'emploi d'agents oxydants non chlorés, notamment celui de l'oxygène ou du peroxyde d'hydrogène, a été envisagé pour pallier les inconvénients cités. Celui de l'oxygène, qui contraint à un fonctionnement sous pression et par là onéreux, n'a connu qu'un développement limité.

Le peroxyde d'hydrogène peut être mis en oeuvre à pression atmosphérique dans les appareillages conventionnels de blanchiment. Son emploi direct sur des pâtes écrues d'indice kappa de l'ordre de 30 n'a toutefois pas permis d'obtenir des pâtes traitées d'indice kappa inférieur à 20-25 environ. Une étape supplémentaire de prétraite- ment des pâtes en milieu acide permet, comme le décrit la demande de brevet japonais n° 76/102103 et la demande de brevet français n° 23 98 839 d'améliorer ce résultat mais, à l'image de l'ensemble des procédés connus de blanchiment reposant sur des étapes alternées en bain acide et en bain alcalin, ne permet pas d'éviter les problèmes soulevés par le rejet ou le recyclage des liqueurs après usage, ni d'atteindre des degrés kappa faibles pour les pâtes traitées.

Selon le brevet français publié sous le numéro 2038056, le blanchiment par H₂0₂ est avantageusement réalisé en admettant comme alcalino-terreux dans le bain du magnésium en faible quantité, au plus environ 0,02 % en pratique, introduit sous forme de sel soluble, à l'exclusion du calcium dont l'action contrarie celle du magnésium.

Le procédé selon l'invention permet d'assurer, en une seule étape à partir de pâtes chimiques écrues, l'obtention de pâtes blanchies d'indice kappa inférieur à 10 tout en délivrant des effluents directement recyclables dans l'opération de blanchiment.

Il consiste à traiter des pâtes papetières cellulosiques écrues par le peroxyde d'hydrogène, en une seule étape, à une température comprise entre 70 °C et 100 °C, à l'aide d'un bain de blanchiment de pH maintenu entre 11 et 11,5 et comprenant, en plus du peroxyde d'hydrogène, au moins un agent alcalin choisi parmi l'hydroxyde de sodium et le carbonate de sodium, au moins un silicate de métal alcalin à une concentration exprimée en silice Si0₂ au moins égale à 0,3 % en poids, au moins un sel de magnésium et au moins un sel de calcium, en quantité telle que la concentration en poids de chacun des éléments alcalino-terreux soit comprise entre 0,05 % et 1 %, maintenus dissous à l'aide d'au moins un agent complexant des ions alcalino-terreux, la concentration globale en complexant n'excédant pas 10 % en poids.

La concentration en peroxyde d'hydrogène dans le bain de blanchiment est celle communément adoptée dans ce domaine industriel. Elle n'excède généralement pas 1 % en poids et est le plus souvent comprise entre 0,02 et 0,05 %.

La concentration pondérale de silicate de métal alcalin, exprimée en Si0₂, est choisie, pour des raisons d'économie, inférieure à 20 % et est le plus souvent inférieure à 5 %.

Les sels de calcium et les sels de magnésium convenant le mieux sont ceux dont l'anion présente la meilleure inertie vis-à-vis du peroxyde d'hydrogène dans les conditions d'exécution du procédé de l'invention, comme par exemple les chlorures.

Le ou les complexants des ions magnésium et calcium sont par exemple choisis parmi les poly- phosphates et les pyrophosphates de métal alcalin, les acides azotés, tels que l'acide éthylènedia- mine-tétracétique, l'acide diéthylènetriaminepen- tacétique et l'acide nitrilotriacétique, ou leurs sels, les acides phosphoriques monomères ou polymères, les polyélectrolytes tels que l'acide poly-a hydroxyacrylique et la lactone correspondante.

L'hydroxyde de sodium et le carbonate de sodium ont été préférés à d'autres agents alcalins pour des raisons économiques.

Lorsque le procédé selon l'invention est réalisé à une température inférieure à 70 °C, le blanchiment obtenu reste excellent mais demande pour être atteint des temps de séjour rapidement prohibitifs. Lorsque le procédé de l'invention est réalisé à une température supérieure à 100 °C la décomposition du peroxyde d'hydrogène devient vite génante. La plage de température préférée est de 85 °C à 95 °C.

Bien que le mode de constitution du bain de blanchiment puisse être quelconque, il est préféré de procéder à la solubilisation en milieu aqueux des sels de calcium et de magnésium en présence du ou des agents complexant les ions alcalino-terreux, d'introduire ensuite dans la solution ainsi obtenue le silicate de métal alcalin sous forme de solution aqueuse concentrée, puis la solution de peroxyde d'hydrogène avant d'amener le pH du mélange à une valeur comprise entre 11 et 11,5 à l'aide d'hydroxyde ou de carbonate de sodium.

Le contact de la pâte à blanchir avec le bain constitué à cet effet, dont la durée peut varier en particulier en fonction de la température mais n'exède généralement pas une dizaine d'heures, est réalisé soit en discontinu, soit en continu, par passage de la solution de blanchiment à travers une phase solide constituée de la matière cellulosique, soit par mélange intime de cette solution avec cette phase solide. Dans le premier cas, c'est-à-dire dans une technique de percolation, le rapport pondéral solution de blanchiment/matière solide peut être compris entre 10 et 100 et de préférence entre 15 et 50. Dans le second cas ce rapport peut être compris entre 4 et 100 et de préférence entre 8 et 20.

Les exemples suivants, donnés à titre non limitatif, illustrent le procédé de l'invention :

### Exemple 1 -

20 g de pâte écrue issue d'une cuisson Kraft de résineux et ayant un indice kappa égal à 30 sont traités par percolation, à 90 °C, durant 8 heures, à l'aide de 500 g de solution de blanchiment de pH maintenu constant à une valeur comprise entre 11 et 11,5 par adjonction d'hydroxyde de sodium, circulant en boucle fermée à raison de 300 ml/h, de teneur en peroxyde d'hydrogène maintenue constante par adjonction de ce réactif, et contenant, en poids :

La pâte après traitement a un indice kappa qui n'est plus que de 8, la quantité de peroxyde d'hydrogène consommée pour atteindre ce résultat ne représentant que 4 % en poids de la pâte engagée.

### Exemple 2

En opérant comme dans l'exemple 1 et en conservant comme solution de blanchiment la solution ayant servi à traiter la charge de pâte écrue de l'exemple 1, on traite une deuxième charge de pâte écrue puis une troisième. A l'issue de cette troisième opération il est constaté que le bain de blanchiment a conservé toute son efficacité puisque la pâte traitée a un indice kappa de 8 tandis que la consommation de peroxyde d'hydrogène est de 4,1 % en poids par rapport au poids de pâte engagée.

### Exemple 3

10 g de pâte écrue de même origine et de même indice kappa que dans l'exemple 1 sont mélangés à 100 g de solution de même composition pondérale que dans l'exemple 1. Le mélange est maintenu à 90 °C pendant 10 heures avec introduction, après 5 heures, de 0,34 g de peroxyde d'hydrogène.

La pâte, après traitement, a un indice kappa égal à 8, la consommation de peroxyde d'hydrogène pour atteindre ce résultat n'étant que de 4,3 % en poids par rapport à la pâte engagée.

Un résultat analogue est obtenu lorsque l'on opère à la même température que ci-dessus mais en continu avec introduction de pâte à blanchir et sortie équivalente de pâte blanchie en recyclant la solution de blanchiment, séparée de la pâte extraite et remise au titre en peroxyde d'hydrogène et autres ingrédients constitutifs du bain de blanchiment tel que défini pour le procédé selon l'invention, de telle façon que dans la zone de traitement s'établisse un régime stationnaire et que le contact soit assuré durant une période de 8 heures entre la pâte et la solution de blanchiment.

## Revendications

1. Procédé de blanchiment de pâtes papetières chimiques par le peroxyde d'hydrogène caractérisé en ce que l'opération est réalisée en une seule étape, à un pH de 11 à 11,5, à une température- de 70°C à 100 °C, à l'aide d'une solution comprenant, en plus du peroxyde d'hydrogène, au moins un agent alcalin choisi parmi l'hydroxyde de sodium et le carbonate de sodium, au moins un silicate de métal alcalin à une concentration exprimée en Si0₂ au moins égale à 0,3 % en poids, au moins un sel de magnésium et au moins un sel de calcium en quantité telle que la concentration en poids de chacun des éléments alcalino-terreux soit comprise entre 0,05 et 1 % et maintenus à l'état dissous à l'aide d'au moins un agent complexant des ions alcalino-terreux en quantité telle que la concentration globale en complexant soit au plus égale à 10 % en poids.

2. Procédé selon la revendication 1 caractérisé en ce que le silicate de métal alcalin est le silicate de sodium.

3. Procédé selon l'une quelconque des revendications 1 et 2 caractérisé en ce que les anions des sels de magnésium et de calcium sont inertes par rapport au peroxyde d'hydrogène.

4. Procédé selon l'une quelconque des revendications 1 à 3 caractérisé en ce que le sel de magnésium est le chlorure de magnésium.

5. Procédé selon l'une quelconque des revendications 1 à 3 caractérisé en ce que le sel de calcium est le chlorure de calcium.

## Claims

1. Process for bleaching chemical paper pulps using hydrogen peroxide, characterized in that the operation is carried out in a single stage at a pH of 11 to 11.5, at a temperature of 70 °C to 100 °C, with the aid of a solution containing, in addition to hydrogen peroxide, at least one alkaline agent chosen from sodium hydroxide and sodium carbonate, at least one alkali metal silicate at a concentration of at least 0.3 % by weight, expressed as Si0₂, at least one magnesium salt and at least one calcium salt in such quantity that the weight concentration of each of these alkaline-earth elements is between 0.05 % and 1 %, these elements being maintained in the dissolved state with the aid of at least one complexing agent for alkaline-earth ions in such quantity that the total concentration of complexant does not exceed 10 % by weight.

2. Process according to Claim 1, characterized in that the alkali metal silicate is sodium silicate.

3. Process according to either of Claims 1 and 2, characterized in that the anions of the magnesium and calcium salts are inert in relation to hydrogen peroxide.

4. Process according to one of Claims 1 to 3, characterized in that the magnesium salt is magnesium chloride.

5. Process according to any one of Claims 1 to 3, characterized in that the calcium salt is calcium chloride.

## Patentansprüche

1. Verfahren zum Bleichen von chemischen Papiermassen mit Wasserstoffperoxid, dadurch gekennzeichnet, daß der Arbeitsgang in einer einzigen Stufe bei einem pH-Wert von 11 bis 11,5 und einer Temperatur von 70 °C bis 100 °C mittels einer Lösung durchgeführt wird, die außer Wasserstoffperoxid mindestens ein alkalisches Mittel enthalten, ausgewählt unter dem Natriumhydroxid und dem Natriumcarbonat, mindestens ein Alkalisilikat mit einer Konzentration.von mindestens 0,3 Gew% Si0₂, mindestens ein Magnesiumsalz und mindestens ein Calciumsalz in einer derartigen Menge enthält, daß die Konzentration von jedem der Erdalkaliemente zwischen 0,05 und 1 Gew% beträgt, die in gelöstem Zustand gehalten werden mit Hilfe von wenigstens einem Mittel, das Komplexe mit Erdalkaliionen bildet, in einer derartigen Menge, daß die Gesamtkonzentration an Komplexierungsmittel höchstens 10 Gew% beträgt.

2. Verfahren nach Anspruch 1, dadurch gekennzeichnet, daß das Alkalisilikat Natriumsilikat ist.

3. Verfahren nach Anspruch 1 oder 2, dadurch gekennzeichnet, daß die Anionen der Magnesium-und Calciumsalze gegenüber Wasserstoffperoxid inert sind.

4. Verfahren nach einem der Ansprüche 1 bis 3, dadurch gekennzeichnet, daß dass Magnesiumsalz Magnesiumchlorid ist.

5. Verfahren nach einem der Ansprüche 1 bis 3, dadurch gekennzeichnet, daß das Calciumsalz Calciumchlorid ist.
